# EUROPÄISCHE PATENTSCHRIFT

(11) **EP 1 388 380 B1**
(45) Veröffentlichungstag und Bekanntmachung des Hinweises auf die Patenterteilung: **25.05.2005**
(21) Anmeldenummer: 03014379.6
(22) Anmeldetag: 26.06.2003
(51) Int. Cl.: B21D 26/02, C22F 1/08

(54) **Verwendung einer niedriglegierten Kupferlegierung und hieraus hergestelltes Hohlprofilbauteil**
Low-alloy copper alloy and hollow component produced thereby
Utilisation d'un alliage de cuivre faiblement allié et pièce creuse ainsi obtenue

(30) Priorität: 09.08.2002 DE 10237052
(43) Veröffentlichungstag der Anmeldung: 11.02.2004
(73) Patentinhaber: KM Europa Metal AG, 49074 Osnabrück (DE)
(72) Erfinder: Hecht, Meinhard, 49205 Hasbergen (DE); Konczalla, Mathias, Dr.-Ing., 49090 Osnabrück (DE); Naumann, Ulrich, 58706 Menden (DE)

(56) Entgegenhaltungen:
- EP-A- 0 439 764
- US-A- 4 284 436
- US-A- 5 407 499
- US-A1- 2002 005 235
- PATENT ABSTRACTS OF JAPAN vol. 005, no. 090 (M-073), 12. Juni 1981 (1981-06-12) & JP 56 036334 A (MATSUSHITA SEIKO CO LTD), 9. April 1981 (1981-04-09)

## Beschreibung

Die Erfindung betrifft die Verwendung einer niedriglegierten phosphordesoxidierten Kupferlegierung für die Herstellung von Hohlprofilbauteilen durch Innenhochdruckumformung nach den Merkmalen des Patentanspruchs 1 sowie ein aus der Kupferlegierung hergestelltes Hohlprofilbauteil.

Unter Innenhochdruckumformung sind Prozesse zu verstehen, bei denen rohrförmige Werkstücke bzw. Hohlprofile unter Wirkmedienunterstützung umgeformt werden. Mit dem Verfahren der Innenhochdruckumformung sind Hohlprofilbauteile mit verbesserten Eigenschaften in hoher Präzision herstellbar, die mit anderen Verfahren nicht oder nur mit ungleich höherem Aufwand realisierbar wären. Für die erfolgreiche Anwendung des Verfahrens ist neben der Auswahl geeigneter Bauteile und Werkstoffe vor allem das Wissen um die Prozeßführungsgrenzen von Bedeutung. Beispielsweise kann ein zu geringer Innendruck und eine gleichzeitig aufgebrachte zu große Verschiebung der Rohrenden zum Auffalten oder zum Knicken des Werkstücks führen, wohingegen ein starker Innendruck bei zu geringem Nachschieben der Rohrenden ein Versagen durch Reißen bzw. Bersten nach sich ziehen kann.

Außer nahtlosen und geschweißten Rohren werden auch alternative rohrförmige Halbzeuge mit dieser Verfahrenskombination erfolgreich umgeformt, wobei neben verschiedenen Stahlwerkstoffen auch Nichteisenmetalle zum Einsatz kommen. Insbesondere zur Herstellung von Fittingen im Rohrleitungsbau kommen sauerstoffreie, mit Phosphor desoxidierte Kupfersorten mit dem EN-Kurzzeichen Cu-DHP zum Einsatz mit einem vorgeschriebenen Restphosphorgehalt von 0,015 bis 0,040 %. DHP-Kupfer ist sehr gut schweiß- und hartlötbar und die wichtigste Kupfersorte im Maschinen, Apparate- und Rohrleitungsbau.

Obwohl Kupfer sehr duktil also sehr gut kaltverformbar ist und während der Kaltumformung zunehmende Verfestigungen zeigt, kann es zu Problemen bei der Innenhochdruckumformung in Form von Falten und Rissen kommen. Diese Fehler können nicht allein auf die Verfahrensparameter zurückgeführt werden.

Hiervon ausgehend liegt der Erfindung die Aufgabe zugrunde, für die Verwendung bei der Innenhochdruckumformung zur Herstellung von Hohlprofilbauteilen eine niedriglegierte phosphordesoxidierte Kupferlegierung aufzuzeigen, welche im unverformten Zustand eine erhöhte Streckgrenze besitzt sowie eine erhöhte Verfestigungsneigung bereits bei geringen Umformgraden aufweist.

Eine weitere Aufgabe der Erfindung ist es, ein durch Innenhochdruckumformung hergestelltes Hohlprofilbauteil mit verbesserten Materialeigenschaften aufzuzeigen.

Die Erfindung löst den verfahrensmäßigen Teil der Aufgabe durch die Verwendung einer niedriglegierten phosphordesoxidierten Kupferlegierung (Cu-DHP) mit den Merkmalen des Patentanspruchs 1. Hiernach soll die Kupferlegierung 0,030 bis 0,080 Gew.-% mindestens eines Elements einer aus Zinn (Sn), Zink (Zn), Eisen (Fe) und Silber (Ag) bestehenden Gruppe besitzen sowie den durch Normung vorgeschriebenen Phosphorgehalt von 0,015 bis 0,040 Gew.-%, sowie wenigstens 99,90 Gew.-% Kupfer und als Rest unvermeidbare Verunreinigungen.

Durch Versuche hat sich gezeigt, daß das Kaltverfestigungsverhalten von DHP-Cu, insbesondere durch die Zugabe von Zinn, bis an die maximal mögliche Grenze für DHP-Cu erhöht werden kann. Es hat sich auch gezeigt, daß Zugaben in der Größenordnung von Verunreinigungen, also etwa in der Größenordnung von 0,001 Gew.-%, keinen relevanten Einfluß auf das Kaltverfestigungsverhalten haben.

Vorzugsweise kommen die Elemente Zinn und Zink zum Einsatz, insbesondere in Anteilen von 0,030 bis 0,050 Gew.-%, vorzugsweise Zinn mit einem Massenanteil von 0,050 Gew.-% (Ansprüche 2 und 3). Auch Zugaben von Silber in der Größenordnung von 0,008 bis 0,010 Gew.-% (Anspruch 4) führen ebenso zu einer Erhöhung der Streckgrenze bzw. der 0,2 %-Dehngrenze. Ebenso verhält es sich bei einer Zulegierung von Silber mit einem Massenanteil von 0,002 bis 0,007 Gew.-% und gleichzeitig von Eisen mit einem Massenanteil von 0,005 bis 0,010 Gew.-% (Anspruch 5).

Die im Rahmen der Erfindung als unvermeidbare Verunreinigungen bezeichneten Restgewichtsanteile umfassen die Summe von As, Bi, Cd, Co, Cr, Mn, Ni, O, Pb, S, Sb, Se, Si und Te.

Als besonders vorteilhafte wird die Verwendung einer phosphordesoxidierten Kupferlegierung mit einem Gewichtsanteil von 99,90 % bis 99,95 % Kupfer erachtet bei Zulegierung von Zinn in der Größenordnung von 0,030 bis 0,050 Gew.-%, insbesondere von 0,050 Gew.-%.

Der gegenständliche Teil der Aufgabe wird durch ein Profilbauteil nach den Merkmalen des Patentanspruchs 6 gelöst. Dieses ist aus einem DHP-Kupfer der zuvor beschriebenen Zusammensetzung hergestellt, insbesondere bei einem Zinngehalt von 0,030 bis 0,050 Gew.-%.

Das Hohlprofilbauteil ist vorzugsweise ein Rohrstück mit wenigstens einem Abzweig, insbesondere ein T-Stück.

## Patentansprüche

1. Verwendung einer niedriglegierten phosphordesoxidierten Kupferlegierung für die Herstellung von Hohlprofilbauteilen durch Innenhochdruckumformung, wobei die Kupferlegierung folgende Zusammensetzung aufweist:
| | |
|---|---|
| 0,030 bis 0,080 Gew.-% | mindestens eines Elements einer aus Zinn |
| | (Sn), Zink (Zn), Eisen (Fe), Silber (Ag) bestehenden Gruppe |
| 0,015 bis 0,040 Gew.-% | Phosphor (P) |
| >= 99,90 Gew.-% | Kupfer (Cu) |
| Rest | unvermeidbare Verunreinigungen. |

2. Verwendung nach Anspruch 1, wobei die Kupferlegierung 0,030. bis 0,050 Gew.-% Zinn (Sn) aufweist.

3. Verwendung nach Anspruch 1, wobei die Kupferlegierung 0,030 bis 0,050 Gew.-% Zink (Zn) aufweist.

4. Verwendung nach Anspruch 1, wobei die Kupferlegierung 0,008 bis 0,010 Gew.-% Silber (Ag) aufweist.

5. Verwendung nach Anspruch 1, wobei die Kupferlegierung 0,002 bis 0,007 Gew.-% Silber (Ag) und 0,005 bis 0,010 Gew.-% Eisen (Fe) aufweist.

6. Hohlprofilbauteil, hergestellt durch Innenhochdruckumformung aus einer niedriglegierten phosphordesoxidierten Kupferlegierung, wobei die Kupferlegierung folgende Zusammensetzung aufweist:
| | |
|---|---|
| 0,030 bis 0,080 Gew.-% | mindestens eines Elements einer aus Zinn |
| | (Sn), Zink (Zn), Eisen (Fe), Silber (Ag) bestehenden Gruppe |
| 0,015 bis 0,040 Gew.-% | Phosphor(P) |
| >= 99,90 Gew.-% | Kupfer (Cu) |
| Rest | unvermeidbare Verunreinigungen. |

## Claims

1. Use of a low-alloyed phosphorous-deoxidised copper alloy for the production of hollow profile components by internal high-pressure forming, the copper alloy having the following composition:
| | |
|---|---|
| 0.030 to 0.080 % by weight | of at least one element of a group consisting of tin (Sn), zinc (Zn), iron (Fe), silver (Ag) |
| 0.015 to 0.040 % by weight | phosphorous (P) |
| ≥99.90 % by weight | copper (Cu) |
| Remainder | inevitable impurities. |

2. Use according to claim 1, wherein the copper alloy has 0.030 to 0.050 % by weight tin (Sn).

3. Use according to claim 1, wherein the copper alloy has 0.030 to 0.050 % by weight zinc (Zn).

4. Use according to claim 1, wherein the copper alloy has 0.008 to 0.010 % by weight silver (Ag).

5. Use according to claim 1, wherein the copper alloy has 0.002 to 0.007 % by weight silver (Ag) and 0.005 to 0.010 % by weight iron (Fe).

6. Hollow profile component, produced by internal high-pressure forming from a low-alloyed phosphorous-deoxidised copper alloy, wherein the copper alloy has the following composition:
| | |
|---|---|
| 0.030 to 0.080 % by weight | of at least one element of a group consisting of tin (Sn), zinc (Zn), iron (Fe), silver (Ag) |
| 0.015 to 0.040 % by weight | phosphorous (P) |
| ≥99.90 % by weight | copper (Cu) |
| Remainder | inevitable impurities. |

## Revendications

1. °) Utilisation d'un alliage de cuivre faiblement allié et désoxydé au phosphore pour fabriquer des éléments profilés creux par formage par pression interne, l'alliage de cuivre présentant la composition suivante :
- 0,030% à 0,080 % en poids d'au moins un élément du groupe constitué de l'étain (Sn), du zinc (Zn), du fer (Fe), de l'argent (Ag),
- 0,015 % à 0,040 % en poids de phosphore (P),
- au moins 99,90 % en poids de cuivre (Cu)
- le reste étant constitué d'impuretés inévitables.

2. Utilisation selon la revendication 1,
dans laquelle
l'alliage de cuivre contient de 0,030 % à 0,050 % en poids d'étain (Sn).

3. Utilisation selon la revendication 1,
dans laquelle
l'alliage de cuivre contient de 0,030 % à 0,050 % en poids de zinc (Zn).

4. Utilisation selon la revendication 1,
dans laquelle
l'alliage de cuivre contient de 0,008 % à 0,010 % en poids d'argent (Ag).

5. Utilisation selon la revendication 1,
dans laquelle
l'alliage de cuivre contient de 0,002 % à 0,007 % en poids d'argent (Ag) et 0,005 % à 0,010 % en poids de fer (Fe).

6. Elément profilé creux fabriqué par formage par pression interne d'un alliage de cuivre faiblement allié et désoxydé au phosphore, cet alliage présentant la formule suivante :
- 0,030 % à 0,080 % en poids d'au moins un élément du groupe constitué de l'étain (Sn), du zinc (Zn), du fer (Fe), de l'argent (Ag),
- 0,015 % à 0,040 % en poids de phosphore (P),
- au moins 99,90 % en poids de cuivre (Cu)
- le reste étant constitué d'impuretés inévitables.
